# FASCICULE DE BREVET EUROPEEN

(11) **EP 0 107 686 B1**
(45) Date de publication et mention de la délivrance du brevet: **10.09.1986**
(21) Numéro de dépôt: 83901325.7
(22) Date de dépôt: 05.05.1983
(51) Int. Cl.: G01N 23/22

(54) **PROCEDE ET DISPOSITIF DE PRODUCTION DE PHOTONS DANS LA GAMME DES LONGUEURS D'ONDES ULTRAVIOLETTES**
VERFAHREN UND VORRICHTUNG FÜR DIE PRODUKTION VON PHOTONEN IM WELLENLÄNGENBEREICH VON ULTRAVIOLETTEN PHOTONEN
METHOD AND DEVICE FOR PRODUCING PHOTONS IN THE ULTRAVIOLET WAVELENGTH RANGE

(30) Priorité: 07.05.1982 LU 84136
(43) Date de publication de la demande: 09.05.1984
(73) Titulaire: LUCAS, Amand A., B-4150 Nandrin (BE); RIFE, Jack Clark, Washington, DC 20008 (US); DONNELLY, Stephen Eastwood, Brigton East, Vic. 3187 (AU)
(72) Inventeur: LUCAS, Amand A., B-4150 Nandrin (BE); RIFE, Jack Clark, Washington, DC 20008 (US); DONNELLY, Stephen Eastwood, Brigton East, Vic. 3187 (AU)
(74) Mandataire: Schmitz, Yvon
(86) Numéro de dépôt international: BE8300010
(87) Numéro de publication internationale: WO8304099

## Description

La présente invention est relative à un procédé de production de photons, dans la gamme des longueurs d'ondes ultraviolettes, comprenant l'implantation dans une matrice solide d'ions de gaz inerte ou respectivement insoluble vis-à-vis de la matrice, l'excitation du gaz emprisonné sous la forme de défauts étendus de la matrice solide, et l'émission desdits photons par le gaz excité, ainsi qu'à un dispositif pour la mise en oeuvre de ce procédé.

Les sources de lumière courantes pour les gammes de longueurs d'ondes ultraviolettes proches, lointaines et extrêmes, sont généralement des sources à décharge où la lumière est produite en faisant passer une décharge électrique dans un capillaire contenant des gaz nobles ou autres à des pressions comprises entre 10 et quelques dizaines de milliers de Pa. Pour He, un gaz communément utilisé, un spectre continu d'émission résulte de la formation dans la décharge et la décroissance radiative subséquente, de molécules d'hélium excitées He₂^{*.}

Une autre source importante de rayonnement dans cette gamme du spectre est le synchroton, qui est une installation compliquée et coûteuse, accessible uniquement en quelques endroits du monde.

On a également envisagé d'utiliser la fluorescence de l'hélium liquide comme source de rayonnement dans la gamme ultraviolette, mais ce procédé demande un refroidissement cryogénique, donc à très basses températures, ainsi qu'un pompage différentiel, et sa mise en oeuvre est donc très coûteuse (v. C.M. Surko, R.E. Packard, G.J. Dick et F. Reif, Spectroscopic Study of the luminescence of liquid helium in the vacuum ultraviolet, dans Physical Review Letters, Vol. 24, N° 12, (1970), p. 657 et suiv.).

Il est connu par ailleurs de préparer des matrices solides présentant des défauts étendus, tels que des agglomérats de lacunes, ou des bulles contenant un gaz inerte ou insoluble vis-à-vis de la matrice. On obtient, par exemple, une telle matrice avec microbulles d'hélium par bombardement au moyen d'ions He énergétiques. La matrice AI/He a fait l'objet d'études en spectroscopies d'absorption optique et de perte d'énergie électronique (v. J.C. Rife, S.E. Donnelly, A.A. Lucas, J.M. Gilles et J.J. Ritsko, Optical absorption and electron-energy-loss spectra of helium microbubbles in Aluminum, Physical Review Letters, vol. 46, n° 18 (1981), p. 1220 et suiv.).

On a aussi observé qu'une matrice solide bombardée au moyen d'ions hélium à grande énergie (200-600 keV) émet, à partir d'une certaine dose d'He un spectre continu dans la gamme des ultraviolets (v. R.S. Bhattacharya, K.G. Lang, A. Scharman et K.H. Schartner, Continuous emission in the vacuum ultraviolet under energetic inert gas ion bombardment of aluminium, dans J. Phys. D, vol. 11 (1978), p. 1935 et suiv.). Il faut noter que l'implantation d'ions hélium à grande énergie est un procédé relativement coûteux et que, les ions hélium étant implantés à grande profondeur dans la matrice, l'intensité de l'émission des ultraviolets est faible.

On notera encore que l'interaction entre un plasma chaud, tel que rencontré dans les réacteurs à fusion deutérium-tritium, et la surface solide des parois du réacteur, est décrite par R. Behrish et al., Trapping of low-energy helium ions in niobium, dans Journal of Nuclear Materials, volume 56, n° 3, pages 365-367, North Holl. Publishing Company, Amsterdam (NL).

A cette fin, des ions de basse énergie (avec des énergies de 1 à 15 keV) de l'isotope ³He sont implantés dans un solide monocristallin de Nb à diverses doses. La quantité d'³He effectivement capturée et retenue par la cible est ensuite déterminée au moyen de la réaction ³He(d, p) ⁴He dans laquelle un deutéron (d) de 5LI keV transforme un atome ^{c}He en isotope ⁴He avec émission d'un proton (r) de 3,5 MeV qui est détecté. La mesure du courant de protons donne accès à la quantité d'³He implantée. Le résultat central de ces mesures est présenté sous forme de courbes de capture donnant la quantité d'³He retenue par le solide en ;onction de la dose d'ions ³He⁺ implantés et pour plusieurs énergies d'implantation. La conclusion des auteurs est que le maximum de concentration d'He implanté à basse énergie dans le Nb est situé entre 50 et 100 % atomique et que le processus de saturation est atteint lorsqu'un atome d'³He s'échappe par diffusion pour chaque nouvel ion ³He' implanté. Aucune réémission substantielle d'³He n'est observée pour la dose critique qui provoque le cloquage superficiel, ce qui entraîne certaines implications pour les modèles de cloquages.

Enfin, on a également déjà étudié l'émission de rayonnement ultraviolet lointain (1 000-1 300 Â) du gaz argon excitée par un faisceau d'électrons de 250 keV, le faisceau étant pulsé afin de caractériser la dépendance temporelle de l'émission fluorescente (v. Physical Review A, volume 5, n° 3, mars 1972, Inst. of Phys. New York (US), N. Thonnard et al., Time-dependent study of vacuum-ultraviolet emission in Argon, pages 1110-1121). L'échantillon d'argon bombardé est contenu sous forme gazeuse dans une cellule de réaction où-le gaz est constamment remplacé par pompage. La pression du gaz varie entre 1 333 et 133 322 Pa (entre quelques dizaines de torr et 1 000 torr). Comme pour l'émission des gaz rares observée dans les décharges, étincelles, sources à micro-ondes ou bombardement par protons, les spectres observés par bombardement d'électrons consistent en transpositions résonnantes depuis le premier état excité atomique plus une émission de continuum moléculaire à plus grandes longueurs d'onde. Les auteurs discutent les mécanismes de transferts d'énergie d'excitation et la cinétique des réactions moléculaires sur la base de l'évolution temporelle des intensités de fluorescence.

La présente invention a pour but la mise au point d'un procédé et d'un dispositif de production de photons dans la gamme des longueurs d'ondes ultraviolettes qui soient simples et peu coûteux tout en donnant des résultats comparables aux sources à décharge.

A cet effet, suivant l'invention, on réalise un bombardement ionique d'une surface de la matrice solide par des ions à faible énergie d'au moins un gaz tel que précité, de manière à obtenir une implantation sur une profondeur n'excédant pas quelques 10-¹ m (milliers d'A) de gaz dans la matrice solide, et ensuite un bombardement électronique, d'une énergie inférieure ou égale à 20 keV, de la matrice solide, avec excitation du gaz emprisonné et émission des photons susdits. Suivant un mode de réalisation de l'invention, le procédé comprend l'implantation d'ions de gaz par une face d'une matrice solide en masse et le bombardement électronique de cette même face avec émission des photons susdits induits à partir de cette face.

Suivant un autre mode de réalisation de l'invention, le procédé comprend l'implantation d'ions de gaz dans une matrice solide lamellaire d'une épaisseur inférieure à 1 fJ.m, et le bombardement électronique susdit de l'une des faces de cette matrice avec émission des photons susdits induits à partir de l'autre face de la matrice.

Il est également prévu, suivant l'invention, un dispositif pour la mise en oeuvre du procédé suivant l'invention, comprenant une enveloppe sous vide, une matrice solide dans laquelle sont implantés des ions d'au moins un gaz inerte ou respectivement insoluble vis-à-vis de la matrice, cette matrice étant montée sur un support à l'intérieur de l'enveloppe sous vide, ainsi qu'une sortie pour les photons produits prévue dans l'enveloppe, ce dispositif étant caractérisé en ce qu'il comprend un appareil de production d'électrons capables de soumettre la matrice à un bombardement électronique d'une énergie inférieure ou égale à 20 keV et une connexion électrique reliant la matrice à l'extérieur permettant de mesurer le courant électrique dans la matrice, les ions de gaz précités étant implantés sur une profondeur n'excédant pas quelques 10-¹ m (milliers d'A).

D'autres détails et particularités de l'invention ressortiront de la description donnée ci-après, à titre non limitatif et avec référence aux dessins annexés.

La figure 1 illustre, de manière schématique, un dispositif mettant en oeuvre un procédé de production de photons suivant l'invention.
La figure 2 illustre, de manière schématique, un dispositif mettant en oeuvre une variante de réalisation suivant l'invention.
La figure 3 représente, de manière plus détaillée, une vue partiellement en coupe axiale à travers un dispositif suivant l'invention.
La figure 4 représente le spectre de fluorescence obtenu par l'utilisation d'un dispositif suivant l'invention. Les unités portées en abscisse représentent les longueurs d'onde du spectre de fluorescence et en ordonnées sont portées des unités arbitraires d'intensité d'émission.

Sur les figures, les éléments identiques ou analogues sont désignés par les mêmes références.

Le dispositif illustré sur la figure 1 comprend une matrice solide 1 qui est préparée par implantation d'ions He à faible énergie dans une feuille d'Al d'une épaisseur inférieure à 1 f.Lm. Un bombardement d'ions He à faible énergie, de l'ordre de 5 keV, permet l'implantation d'une haute concentration (localement supérieure à 10 atomes %) de He sur une profondeur de quelques dizaines à quelques 10-¹ m (milliers d'A). L'hélium s'agglomère naturellement dans les lacunes de la matrice produites par le bombardement et forme des défauts étendus, tels qu'agglomérats de lacune ou microbulles 2 qui restent stables à la température ambiante et peuvent résister à des élévations de températures allant jusqu'à quelques centaines de °C, par exemple jusqu'à 300 °C.

Le dispositif illustré sur la figure 1 comprend également un appareil de production d'électrons à faible énergie 3, tel qu'un canon électronique, cet appareil projetant un faisceau électronique 4 sur une des faces 5, appelée face arrière, de la matrice 1. Les électrons du faisceau électronique 4 présentent une énergie inférieure ou égale à 20 keV, de préférence comprise entre 1 et 5 keV. Une fluorescence de la cible est induite dans ce cas à partir de la face avant 6 de la matrice, l'émission de photons étant représentée par les flèches en traits ondulés 7.

Il est représenté sur cette figure 1, en traits interrompus, une variante de forme de réalisation, dans laquelle la matrice lamellaire 1 se présente sous la forme d'une bande continue, enroulée à une extrémité en un rouleau de réserve 20 et à son autre extrémité en un rouleau d'évacuation 21. De cette manière, si la partie de la matrice soumise au bombardement électronique est accidentellement altérée, après une certaine durée de fonctionnement, on peut déplacer la matrice dans le sens de la flèche 22, en faisant tourner lesdits rouleaux 20 et 21, et amener devant le faisceau électronique une nouvelle partie de matrice non encore soumise au bombardement électronique. Ce déplacement peut être effectué manuellement ou automatiquement, et il peut être continu ou intermittent pendant le fonctionnement du dispositif suivant l'invention.

Dans le dispositif illustré sur la figure 2, la matrice est un substrat en masse 8. L'implantation des ions He est effectuée de la même manière que pour la matrice lamellaire 1, en procédant de manière à obtenir un maximum de concentration de microbulles 2 de He sous une profondeur, de préférence, inférieure à 5 . 10-¹ m (5000 A). Dans ce cas, le canon électronique 3 projette un faisceau d'électrons à faible énergie sur la même surface que celle par laquelle les ions He ont été implantés, et une fluorescence de la cible est induite alors à travers cette surface 9, l'émission de photons étant représentée par les flèches en traits ondulés 10. On a donc dans ce dernier cas ce que l'on appellera un bombardement électronique de la face avant de la matrice, par opposition au bombardement électronique de la face arrière de la matrice illustré sur la figure 1.

Le dispositif illustré sur la figure 3 représente d'une manière plus détaillée un dispositif mettant en oeuvre un bombardement électronique de la face avant de la matrice.

Ce dispositif suivant la figure 3 comprend une enveloppe 11 maintenue sous vide dans laquelle la matrice 8 est montée sur un support 12 qui peut être refroidi par un circuit de refroidissement 13, par exemple à l'eau, dans l'éventualité d'une utilisation du dispositif à haute intensité. Un canon électronique 3 émettant un faisceau d'électrons à faible énergie et d'intensité réglable est monté sur l'enveloppe de manière à diriger ce faisceau sur la matrice. L'angle d'incidence entre le faisceau et le plan de la matrice est calculé de façon que les photons émis puissent se propager par l'ouverture de sortie 14 formée à l'une des extrémités frontales de l'enveloppe 11. Cette extrémité est munie d'une bride 15 qui sert au raccordement du dispositif suivant l'invention à un appareil dans lequel la lumière ultraviolette sera utilisée.

Une connexion électrique 16 permet notamment de mesurer le courant électronique dans la matrice. On peut prévoir, dans l'ouverture de sortie 14, un écran électronique 17 destiné à empêcher toute sortie d'électrons par cette ouverture, cet écran électronique 17 étant alors lui aussi relié à l'extérieur par une connexion électrique 18.

L'enveloppe 11 est maintenue sous vide, soit par un dispositif de pompage, non représenté, raccordé à l'enveloppe par le raccord à bride 19, soit par le dispositif de pompage maintenant sous vide l'appareil non représenté raccordé à la bride 15.

La matière de la matrice doit remplir deux conditions principales : l'insolubilité du gaz dans la matrice et une relativement faible absorption par la matrice du continuum d'émission du gaz. La matière de la matrice doit préférentiellement avoir des propriétés optiques telles que la profondeur d'échappement des photons produits soit compatible avec la profondeur d'implantation. Par conséquent, il n'est pas nécessaire que la profondeur de pénétration du faisceau électronique dépasse cette profondeur d'échappement des photons et des énergies d'électron dans une gamme de 0,1 à 20 keV sont suffisantes, même pour un bombardement de surface avant, avec une incidence relativement rasante. Cette propriété de la source de photons permet d'éviter les coûts élevés nécessaires à la réalisation de bombardements ioniques et électroniques à grande énergie, tels que ceux utilisés dans les procédés et dispositifs connus. L'excitation peut notamment être produite par l'utilisation d'un canon électronique à faible énergie.

Comme matière de matrice on peut utiliser avantageusement des matières choisies parmi le groupe comprenant des métaux, tels que Sn, Mg, AI, des semi-conducteurs, tels que Si, Ge ou certains isolants, tels que LiF, NaCI.

Comme la profondeur d'émission de la soùrce est très petite, la source est sensiblement plane et la surface et la forme de la source peuvent être simplement ajustées par structuration du faisceau électronique. Par concentration du faisceau, on peut obtenir une source effectivement ponctuelle ; par balayage ou étalement du faisceau, on peut obtenir une source étendue compatible, par exemple, avec la géométrie de fente utilisée dans certains travaux spectroscopiques. De plus, une intensité de fluorescence variable dans le temps peut aisément être obtenue en modulant le faisceau électronique par impulsions, ce qui permet l'utilisation de la source dans des techniques d'asservissement (de type « lock in •). La durée d'existence de la fluorescence est inférieure à 10 nsec.

Suivant un exemple non limitatif de mise en œuvre du procédé suivant l'invention une source de photons à base d'AI/He est préparée de la manière décrite précédemment et mise en oeuvre suivant l'invention sous un bombardement électronique présentant une énergie de 3 800 V. Cette source produit, ainsi qu'il ressort de la figure 4, un spectre continu de fluorescence qui s'étend de 5,8 à 9 10-8 m (de 580 à 900 À), ce qui est semblable à ce que l'on obtient avec les sources à décharge conventionnelles. La production de photons de la matrice a été comparée à la source synchrotron SURF Il et cette comparaison indique une efficacité supérieure ou égale à 10-⁴ photons par électron. A courant électronique suffisant, la brillance peut atteindre celle obtenue par des lampes à décharge.

A la différence des sources à décharge conventionnelles, il existe la possibilité, à l'aide du procédé suivant l'invention, de mettre au point une source composite multi-gaz en vue d'étendre la largeur de la bande spectrale de 5,8 à 30 . 10-8 m (de 580 à 3 000 A). En effet, il est évident qu'outre l'hélium d'autres gaz inertes vis-à-vis de la matrice peuvent être utilisés, par exemple des gaz rares ou autres, comme Ne, Ar,...., H₂, N₂, ... Si l'on implante dans la matrice des ions de plusieurs de ces gaz, on peut ainsi obtenir ladite source composite multi-gaz.

Les applications d'une source de photons suivant l'invention sont nombreuses. On peut l'utiliser dans n'importe quelle application où les sources à décharge sont à présent utilisées, par exemple pour la spectroscopie photoélectroni- que dans l'ultraviolet, pour des études de réflectivité, d'adsorption et de photoconductivité. etc.

En plus de l'utilisation du dispositif suivant l'invention comme simple moyen de produire des photons dans la gamme des ultraviolets proches, lointains et extrêmes, la source suivant l'invention peut être incorporée dans un grand nombre de nouveaux systèmes plus complexes. On peut entre autres citer :
a) détecteurs de particules, par la détection de la fluorescence induite dans le dispositif par le passage de particules chargées ;
b) lithographie de contact dans l'ultraviolet, par implantation d'un circuit intégré au moyen d'un faisceau d'ions de gaz inerte sur un masque sous forme de film mince et par impression ultérieure du circuit, par placement du film en contact avec un revêtement photorésistant, sensible aux photons UV, et par bombardement avec un faisceau électronique pour activer la fluorescence aux ultraviolets ;
c) source d'émission stimulée d'ultraviolets extrêmes (laser à excimère), grâce au choix d'un mécanisme de pompage approprié et d'une cavité résonnante appropriée.

Les procédés et dispositifs suivant l'invention présentent l'avantage de ne pas nécessiter de pompage différentiel, de remplacement du gaz et de refroidissement cryogénique. De plus, ils sont très aisés à mettre en oeuvre et d'un fonctionnement souple. La source suivant l'invention offre l'avantage d'une brillance, qui peut varier de six ordres de grandeur ou davantage, par modification de l'intensité du faisceau électronique. Elle permet une géométrie ponctuelle par concentration. Enfin, sa mise en oeuvre est relativement bon marché.

Il doit être entendu que la présente invention n'est en aucune façon limitée aux formes de réalisation décrites ci-dessus et que bien des modifications peuvent y être apportées sans sortir du cadre du présent brevet.

## Revendications

1. Procédé de production de photons (7), dans la gamme des longueurs d'ondes ultraviolettes, comprenant l'implantation dans une matrice solide d'ions de gaz inerte ou respectivement insoluble vis-à-vis de la matrice, l'excitation du gaz emprisonné f2) dans la matrice solide, et rémission desdits photons (7) par le gaz excité, caractérisé en ce qu'il comprend un bombardement ionique d'une surface de la matrice solide . par des ions à faible-énergie d'au moins un gaz tel que précité, de manière à obtenir une implanta- tion sur une profondeur n'excédant pas quelques 10-⁷ ri, (milliers d'Å) de gaz (2) dans la matrice solide, et ensuite un bombardement électronique (4), d'une énergie inférieure ou égale à 20 keV, de la matrice solide, avec excitation du gaz emprisonné et émission des photons susdits (7).

2. Procédé suivant la revendication 1, caractérisé en ce qu'il comprend l'implantation d'ions de gaz par une face (9) d'une matrice solide en masse (8) et le bombardement électronique (4) de cette même face avec émission des photons susdits (10) induits à partir de cette face (9).

3. Procédé suivant la revendication 1, caractérisé en ce qu'il comprend l'implantation d'ions de gaz dans une matrice solide lamellaire (1) d'une épaisseur inférieure à 1 µm, et le bombardement électronique (4) susdit de l'une des faces (5, 6) de cette matrice (1) avec émission des photons susdits (7) induits à partir de l'autre face de la matrice (1).

4. Procédé suivant l'une quelconque des revendications 1 ou 3, caractérisé en ce qu'il comprend le déplacement intermittent ou continu de la matrice (1, 8), dans laquelle les ions de gaz ont été implantés, d'une position de réserve à une position de bombardement, où elle subit ledit bombardement électronique, puis à une position d'évacuation, la matrice (1, 8) se présentant sous la forme d'un substrat continu.

5. Procédé suivant l'une quelconque des revendications 1 à 4, caractérisé en ce que le bombardement ionique est effectué avec des ions dudit ou desdits gaz présentant une énergie permettant d'obtenir une haute concentration en gaz sous forme de défauts étendus (2) de la matrice (1, 8), sur la profondeur précitée.

6. Procédé suivant la revendication 5, caractérisé en ce que l'énergie des ions de gaz susdits est de l'ordre de 5 keV.

7. Procédé suivant l'une quelconque des revendications 1 à 6, caractérisé en ce qu'il comprend l'implantation dans la matrice (1, 8) d'ions de plusieurs gaz inertes ou respectivement insolubles vis-à-vis de la matrice.

8. Procédé suivant l'une quelconque des revendications 1 à 7, caractérisé en ce qu'it.comprend l'implantation d'ions de gaz rares, en particulier d'hélium.

9. Procédé suivant l'une quelconque des revendications 1 à 8, caractérisé en ce que le bombardement électronique (4) est effectué avec des électrons présentant une énergie comprise entre 1 et 5 keV.

10. Procédé suivant l'une quelconque des revendications 1 à 9, caractérisé en ce qu'il comprend, pendant le bombardement électronique (4), la concentration d'un faisceau électronique sur la matrice (1, 8) de façon à produire une source ponctuelle de photons (7, 10).

11. Procédé suivant l'une quelconque des revendications 1 à 9, caractérisé en ce qu'il comprend, pendant le bombardement électronique (4), le balayage de la matrice par un faisceau électronique, de façon à produire une source étendue de photons (7, 10).

12. Procédé suivant l'une quelconque des revendications 1 à 9, caractérisé en ce qu'il comprend, pendant le bombardement électronique (4), l'étalement d'un faisceau électronique, de façon à produire une source étendue de photons (7, 10).

13. Procédé suivant l'une quelconque des revendications 1 à 12, caractérisé en ce qu'il comprend, pendant le bombardement électronique (4), une modulation de l'intensité du faisceau électronique, de façon à produire une source d'intensité variable de photons (7, 10).

14. Procédé suivant l'une quelconque des revendications 1 à 13, caractérisé en ce que la matrice (1, 8) utilisée est en une matière présentant une faible absorption du spectre continu d'émission du gaz excité, contenu dans la matrice.

15. Procédé suivant la revendication 14, caractérisé en ce que la matrice (1, 8) utilisée est en une matière choisie parmi le groupe comprenant des métaux, tels que Sn, Mg, AI, des semi-conducteurs, tels que Si, Ge ou des isolants, tels que LiF, NaCI.

16. Dispositif avec une matrice solide (1, 8) dans laquelle sont implantés des ions d'au moins un gaz inerte ou respectivement insoluble vis-à-vis de la matrice pour la production de photons dans la gamme des longueurs d'onde ultraviolettes suivant l'une quelconque des revendications 1 à 15, comprenant une enveloppe (11) sous vide, ladite matrice étant montée sur un support (12) à l'intérieur de l'enveloppe sous vide, ainsi qu'une sortie (14) pour les photons produits prévue dans l'enveloppe, ce dispositif étant caractérisé en ce qu'il comprend un appareil de production d'électrons (3) à faible énergie capable de soumettre la matrice à un bombardement électronique d'une énergie inférieure ou égale à 20 keV et une connexion électrique (16) reliant la matrice à l'extérieur permettant de mesurer le courant électrique dans la matrice, les ions de gaz précités étant implantés sur une profondeur n'excédant pas quelques 10-¹ m (milliers d'Â).

17. Dispositif suivant la revendication 16, caractérisé en ce qu'il comprend une matrice solide en masse (8), dont une surface contient des ions de gaz implantés, l'appareil de production d'électrons (3) étant agencé de manière à effectuer le bombardement électronique susdit de cette surface, avec émission des photons susdits induits à partir de cette surface.

18. Dispositif suivant la revendication 16, caractérisé en ce qu'il comprend une matière solide lamellaire (1) d'une épaisseur inférieure à 1 µm, l'appareil de production d'électrons étant agencé de manière à effectuer le bombardement électronique susdit de l'une des faces de cette matrice avec émission des photons susdits induits à partir de l'autre face de la matrice.

19. Dispositif suivant l'une quelconque des revendications 16 ou 18, caractérisé en ce qu'il comprend une matrice (1, 8) sous forme d'un substrat continu, déplaçable dans l'enveloppe de manière interm,ttente ou continue entre une position de réserve, une position de bombardement de la matrice et une position d'évacuation.

20. Dispositif suivant l'une quelconque des revendications 16 à 19, caractérisé en ce qu'il comprend un circuit de refroidissement (13) du support (12) de la matrice.

21. Dispositif suivant l'une quelconque des revendications 16 à 20, caractérisé en ce que l'enveloppe (11) présente une bride de raccordement (15) autour de la sortie (14) pour les photons produits, pour le montage d'un appareil sous vide sur le dispositif, et en ce qu'éventuellement le dispositif présente en travers de cette sortie un écran électronique (17) relié à l'extérieur.

22. Dispositif suivant l'une quelconque des revendications 16 à 21, caractérisé en ce que l'appareil de production d'électrons (3) à faible énergie est un canon électronique produisant des électrons présentant une énergie inférieure ou égale à 5 keV.

23. Dispositif suivant l'une quelconque des revendications 16 à 22, caractérisé en ce qu'il comprend une pompe à vide raccordée à l'enveloppe sous vide.

## Claims

1. Method for producing photons (7), in the UV-wavelength range, comprising planting in a solid matrix, ions from a gas which is inert or insoluble relative to the matrix, excitating the captive gas (2) in the solid matrix, and radiating said photons (7) by the excitated gas, characterized in that it comprises performing an ionic bombardment of one surface from the solid matrix with low-energy ions from at least one gas as defined above, in such a way as to obtein a planting over a depth which does not exceed a few 10-⁷ m (thousands A) of gas (2) in the solid matrix, and thereafter an electronic bombardment (4), of an energy which is lower thai or equal to 20 keV, of the solid matrix, with excitating of the captive gas and emission of said photons (7).

2. Method according to the claim 1, characterized In t' at it comprises planting. of gas ions through the one side (9) of a mass solid matrix (8), and performing the electronic bombardment (4) of this same side with emission of said photons (10) being induced from this side (9).

3. Method according to the claim 1, characterized in that it comprises planting of gas ions in a laminated solid matrix (1) with a thickness smaller than 1 wm, and performing said electronic bombardment (4) of the one side (5, 6) of this matrix (1) with emission of said photons (7) being induced from the other side of the matrix (1

4. Method according to any one of the claims 1 or 3, characterized in that it comprises intermittently or continuously moving the matrix (1, 8) in which the gas ions have been planted, from a supply position to a bombardment position where same undergoes said electronic bombardment, then to a discharge position, the matrix (1, 8) being in the shape of a continuous substrate.

5. Method according to any one of the claims 1 to 4, characterized in that the ionic bombardment is performed with ions from said gas or gases having an energy allowing to obtain a high gas concentration in the form of extended faults (2) of the matrix (1, 8), over the above-mentioned depth.

6. Method according to the claim 5, characterized in that the energy of said gas ions is in the range of 5 keV.

7. Method according to any one of the claims 1 to 6, characterized in that it comprises planting in the matrix (1, 8) of ions from a plurality of gases which are inert or insoluble relative to the matrix.

8. Method according to any one of the claims 1 to 7, characterized in that it comprises planting ions from rare gases, particularly helium.

9. Method according to any one of the claims 1 to 8, characterized in that the electronic bombardment (4) is performed with electrons having an energy which is comprised between 1 and 5 keV.

10. Method according to any one of claims 1 to 9, characterized in that it comprises during the electronic bombardment (4) focalizing an electron beam on the matrix (1, 8) so as to form a pinpoint source of photons (7, 10).

11. Method according to any one of claims 1 to 9, characterized in that it comprises during the electronic bombardment (4) scanning the matrix with an electron beam so as to form an extended source of photons (7, 10).

12. Method according to any one of claims 1 to 9, characterized in that it comprises during the electronic bombardment (4) spreading an electron beam so as to form an extended source of photons (7, 10).

13. Method according to any one of claims 1 to 12, characterized in that it comprises during the electronic bombardment (4) modulating the intensity of the electron beam so as to form a varying-intensity source of photons (7, 10).

14. Method according to any one of claims 1 to 13, characterized in that the matrix (1, 8) being used is from a material having a low absorption of the continuous emission spectrum of the excitated gas, contained inside the matrix.

15. Method according to the claim 14, characterized in that the matrix (1, 8) being used is from a material selected in the group comprising metals, such as Sn, Mg, Al, semi-conductors, such as Si, Ge, or insulating materials, such as LiF, NaCl.

16. Device with a solid matrix (1, 8) into which are planted ions from at least one gas which is inert or insoluble relative to the matrix, for the production of photons in the UV-wavelength range according to any one of claims 1 to 15, comprising a vacuum enclosure (11), this matrix being mounted on a support (12) inside the vacuum enclosure, as well as an outlet (14) for the resulting photons, provided in the enclosure, said device being characterized in that it comprises a low-energy electron-producing apparatus (3) capable of subjecting the matrix to an electronic bombardment of an energy whim is lower than or equal to 20 keV and an electronic connection (16) connecting the matrix to the ouside allowing to measure the electric current in the matrix, said gas ions being planted over a depth which does not exceed a few 10⁻⁷ m (thousands A).

17. Device according to the claim 16, characterized in that it comprises a mass solid matrix (8) the one surface of which contains planted-in gas ions, the electron-producing apparatus (3) being so arranged as to perform said electronic bombardment of this surface, with emission of said induced photons from this surface.

18. Device according to the claim 16, characterized in that it comprises a laminated solid material (1) with a thickness smaller than 1 µm, the electron-producing apparatus being so arranged as to perform said electronic bombardment of the one side of the matrix, with emission of said induced photons from the other side of the matrix.

19. Device according to any one of claims 16 or 18, characterized in that it comprises a matrix (1, 8) in the shape of a continuous substrate, movable inside the enclosure in an intermittent or continuous way between a supply position, a matrix-bombardment position, and a discharge position.

20. Device according to any one of claims 16 to 19, characterized in that it comprises a cooling circuit (13) for the matrix support (12).

21. Device according to any one of claims 16 to 20, characterized in that the enclosure (11) has a connecting flange (15) about the outlet (14) for the resulting photons, to mount a vacuum apparatus on the device, and in that possibly the device has across this outlet, an electron screen (17) connected to the outside.

22. Device according to any one of claims 16 to 21, characterized in that the electron-producing apparatus (3) with low-energy, is an electron gun generating electrons having an energy lower than or equal to 5 keV.

23. Device according to any one of claims 16 to 22, characterized in that it comprises a vacuum pump connected to the vacuum endps-ure.

## Patentansprüche

1. Verfahren zum Erzeugen von Photonen (7) im Bereich ultravioletter Wellenlängen durch Implantation von Ionen eines Gases in eine feste Matrix, das gegenüber der Matrix inert oder unlöslich ist, Erregung des in der festen Matrix eingeschlossenen Gases (2) und Emission der Photonen (7) durch das erregte Gas, dadurch gekennzeichnet, daß es eine ionische Bombardierung einer Oberfläche der festen Matrix durch Ionen schwacher Energie wenigstens eines der vorgenannten Gase sind derart, daß man eine Implantation auf eine Tiefe erhält, die einige 10-¹⁰ m (Tausendstel Ä) des Gases (2) in der festen Matrix nicht übersteigt, und eine anschließende elektronische Bombardierung (4) mit einer unterhalb oder bei 2000 keV liegenden Energie der festen Matrix mit Erregung des eingeschlossenen Gases und Emission der obengenannten Photonen (7) aufweist.

2. Verfahren nach Anspruch 1, dadurch gekennzeichnet, daß es die Implantation von Gasionen durch eine Seite (9) einer festen Matrix in Masse (8) und die elektronische Bombardierung

(4) derselben Seite mit Emission der obengenannten, von dieser Seite (9) ausgehend induzierten Photonen (10).

3. Verfahren nach Anspruch 1, dadurch gekennzeichnet, daß es die Implantation von Gasionen in eine geschichtete feste Matrix einer Dicke unterhalb 1 µm und die obengenannte elektronische Bombardierung (4) einer der Seiten (5, 6) dieser Matrix (1) mit Emission von der anderen Seite der Matrix (1) ausgehend induzierten obengenannten Photonen.

4. Verfahren nach einem der Ansprüche 1 oder 3, dadurch gekennzeichnet, daß es enthält : die intermittierende oder kontinuierliche Verschiebung der Matrix (1, 2), in die die Gasionen implantiert worden sind, aus einer Bereitschaftsstellung in eine Bombardierungsstellung, wo sie die genannte elektronische Bombardierung erleidet, anschließend in eine Evakuierungsstellung, wobei die Matrix (1, 8) sich in Form eines durchgehenden Substrats zeigt.

5. Verfahren nach einem der Ansprüche 1 bis 4, dadurch gekennzeichnet, daß die ionische Bombardierung mit Ionen des oder der genannten Gase ausgeführt wird, die eine Energie aufweisen, die es erlauben, eine hohe Gaskonzentration in Form von ausgedehnten Löchern (2) der Matrix (1, 8) auf die vorgenannten Tiefe zu erhalten.

6. Verfahren nach Anspruch 5, dadurch gekennzeichnet, daß die Energie der obengenannten Gasionen in der Größenordnung von 5 keV liegt.

7. Verfahren nach einem der Ansprüche 1 bis 6, dadurch gekennzeichnet, daß es die Implantation von Ionen mehrerer gegenüber der Matrix inerten oder unlöslichen Gas in die Matrix (1, 8) aufweist.

8. Verfahren nach einem der Ansprüche 1 bis 7, dadurch gekennzeichnet, daß es die Implantation von Edelgasionen, insbesondere von Helium, aufweist.

9. Verfahren nach einem der Ansprüche 1 bis 8, dadurch gekennzeichnet, daß die elektronische Bombardierung (4) mit Elektronen ausgeführt wird, die eine Energie im Bereich zwischen 1 und 5 keV aufweisen.

10. Verfahren nach einem der Ansprüche 1 bis 9, dadurch gekennzeichnet, daß es während der elektronischen Bombardierung (4) die Konzentration eines Elektronenstrahls auf die Matrix (1, 8) enthält, derart, daß eine punktförmige Quelle für Photonen (7, 10) erzeugt wird.

11. Verfahren nach einem der Ansprüche 1 bis 9, dadurch gekennzeichnet, daß es während der elektronischen Bombardierung (4) das Abtasten der Matrix durch einen Elektronenstrahl enthält derart, daß eine ausgestreckte Quelle für Photonen (7, 10) erzeugt wird.

12. Verfahren nach einem der Ansprüche 1 bis 9, dadurch gekennzeichnet, daß es während der elektronischen Bombardierung (4) das Auseinanderspreizen eines Elektronienstrahls enthält derart, daß eine ausgebreitete Quelle für Photonen (7, 10) erzeugt wird.

13. Verfahren nach einem der Ansprüche 1 bis 12, dadurch gekennzeichnet, daß es während der elektronischen Bombardierung (4) die Intensitätsmodulation des Elektronenstrahls aufweist, derart, daß eine Quelle variierender Intensität für Photonen (7, 10) erzeugt wird.

14. Verfahren nach einem der Ansprüche 1 bis 13, dadurch gekennzeichnet, daß die verwendete Matrix (1, 8) aus einem Material besteht, das eine schwache Absorption des durchgehenden Emissionsspektrums der erregten Gases, das in der Matrix enthalten ist, aufweist.

15. Verfahren nach Anspruch 14, dadurch gekennzeichnet, daß die verwendete Matrix (1, 8) aus einem Material besteht, das aus der Gruppe ausgewählt ist, das solche Metalle wie Sn. Mg, Al, Halbleiter wie Si, Ge oder Nichtleiter, wie LiF, NaCI ausgewählt ist.

16. Einrichtung mit einer festen Matrix (1, 8), in der Ionen von wenigstens einem Gas implantiert sind, das gegenüber der Matrix inert oder unlöslich ist, für die Erzeugung von Photonen im ultravioletten Wellenlängenbereich nach einem der Ansprüche 1 bis 15, enthaltend ein evakuiertes Gehäuse (11), wobei die Matrix auf einem Träger (12) im Inneren des evakuierten Gehäuses montiert ist, sowie ein Ausgang (14) für die erzeugten Photonen in dem Gehäuse vorgesehen ist, wobei die Einrichtung dadurch gekennzeichnet ist, daß sie enthält : eine Vorrichtung zum Erzeugen von Elektronen (3) schwacher Energie, die in der Lage ist, die Matrix einer elektronischen Bombardierung mit einer Energie unterhalb oder bei 20 keV auszusetzen und eine elektrische Verbindung (16), die die Matrix mit dem Äußeren verbindet und es erlaubt, den elektrischen Strom in der Matrix zu messen, wobei die vorgenannten Gasionen über eine Tiefe implantiert werden, die enige 10⁻⁷ m (Tausendstel A) nicht übersteigt.

17.- Einrichtung nach Anspruch 16, dadurch gekennzeichnet, daß sie eine feste, massenförmige Matrix (8) aufweist, deren eine Oberfläche die implantierten Gasionen enthält, wobei die Vorrichtung zur Erzeugung von Elektronen (3) so betrieben wird, daß sie die elektronische Bombardierung dieser Oberfläche mit Emission der von dieser Oberfläche ausgehenden induzierten Photonen ausführt.

18. Einrichtung nach Anspruch 16, dadurch gekennzeichnet, daß sie eine geschichtete, feste Matrix (1) einer Dicke unterhalb 1 µ enthält, wobei die Vorrichtung zur Erzeugung von Elektronen so betrieben wird, daß sie die elektronische Bombardierung einer der Seiten dieser Matrix mit Emission der von der anderen Seite der Matrix ausgehenden induzierten Photonen ausführt.

19. Einrichtung nach einem der Ansprüche 16 oder 18, dadurch gekennzeichnet, daß sie eine Matrix (1, 8) in Form eines durchgehenden Substrats aufweist, die in dem Gehäuse intermittierend oder kontinuierlich zwischen einer Bereitschaftsposition und einer Bombardierungsposition der Matrix und einer Abführposition verschiebbar ist.

20. Einrichtung nach einem der Ansprüche 16 bis 19, dadurch gekennzeichnet, daß sie einen Kühlkreislauf (13) für den Träger (12) der Matrix aufweist.

21. Einrichtung nach einem der Ansprüche 16 bis 20, dadurch gekennzeichnet, daß das Gehäuse (11) einen Verbindungsring (15) um den Ausgang (14) für die erzeugten Photonen für die Montage eines evakuierten Gerätes an der Einrichtung aufweist, und daß die Einrichtung gegebenenfalls quer zu diesem Ausgang einen elektronischen Schirm (17) aufweist, der mit dem Äußeren verbunden ist.

22. Einrichtung nach einem der Ansprüche 16 bis 21, dadurch gekennzeichnet, daß die Vorrichtung zur Erzeugung von Elektronen (3) schwacher Energie eine Elektronenkanone ist, die Elektronen erzeugt, die eine Energie oder bei 5 keV aufweisen.

23. Einrichtung nach einem der Ansprüche 16 bis 22, dadurch gekennzeichnet, daß sie eine Vakuumpumpe aufweist, die mit dem evakuierten Gehäuse verbunden ist.
